# EUROPÄISCHE PATENTSCHRIFT

(11) **EP 0 051 221 B1**
(45) Veröffentlichungstag und Bekanntmachung des Hinweises auf die Patenterteilung: **28.11.1984**
(21) Anmeldenummer: 81108778.2
(22) Anmeldetag: 23.10.1981
(51) Int. Cl.: B22D 11/10, B22D 11/12, B22D 27/02

(54) **Verfahren zum Stranggiessen von Stahl, insbesondere von Brammen**
Process for the continuous casting of steel, especially of slabs
Procédé pour la coulée d'acier en continu, notamment de brames

(30) Priorität: 30.10.1980 CH 8071/80
(43) Veröffentlichungstag der Anmeldung: 12.05.1982
(73) Patentinhaber: CONCAST HOLDING AG, CH-8027 Zürich (CH)
(72) Erfinder: Lipton, Jan, CH-8820 Wädenswil (CH)
(74) Vertreter: Zeller, Josef

## Beschreibung

Die Erfindung betrifft ein Verfahren zum Stranggiessen von Stahl, insbesondere von Brammen, wobei der flüssige Kern durch Einwirkung von elektromagnetischen Kräften im Bereich der Kokille gerührt wird.

Beim Stranggiessen von Stahl, insbesondere von grösseren Formaten, treten im Verlauf des Giesszeitraumes Änderungen der Ausziehgeschwindigkeit auf, die verschiedene Ursachen haben. So ist es bekannt und üblich, bei Gussende die Ausziehgeschwindigkeit des Stranges zu verlangsamen oder bis auf Null zur reduzieren, d. h. den Strang anzuhalten. Vom Badspiegel des sich noch in der Kokille befindlichen Strangendes wird hierauf die Schlacke entfernt und Wasser aufgespritzt, so dass der Stahl im Badspiegelbereich erstarrt. Unter diesem erstarrten Badspiegel entsteht jedoch durch die Schrumpfung ein Hohlraum. Durch Brückenbildung, insbesondere zwischen den Breitseiten beim Giessen von Brammenformaten, wird ein Nachfliessen von Schmelze verhindert, so dass Hohlräume bis zu einer Länge vor der weiteren Verarbeitung abgeschnitten werden muss, entstehen beträchtliche Verluste an Ausbringen.

Weitere Änderungen der Ausziehgeschwindigkeit ergeben sich zum Beispiel beim Sequenzgiessen, bei dem der Guss während eines Pfannen- oder Zwischenbehälterwechsels verlangsamt wird, weiter bei einer Änderung der Brammenbreite durch eine Schmalseitenverstellung in der Kokille während des laufenden Giessbetriebes oder bei einem Durchbruch, oder bei anderen Störungen im Giessbetrieb, bei denen der Strang angehalten wird.

Es ist allgemein bekannt, den flüssigen Kern innerhalb der erstarrten Strangschale im Bereich der Stranggiesskokille durch in Höhe der Kokille oder darunter angeordnete Rühreinrichtungen mittels Einwirkung von elektromagnetischen Kräften zu rühren. Bei den Ereignissen, bei denen wie oben erwähnt, eine Verlangsamung der Ausziehgeschwindigkeit oder ein Anhalten des Stranges erfolgt, ist die Verweilzeit des Stranges innerhalb des Rührerbereiches grösser als während des noch voll laufenden, stationären Giessbetriebes.

Wird nun der Strang bei diesen Ereignissen wie üblich gerührt, kommt es zu einem örtlichen « Überrühren des Stranges, d. h. es wird zu lange am selben Abschnitt des Stranges gerührt. In diesem Falle ist in einer Ätzung oder einem Schwefelabdruck eines Strangquerschnittes ein sehr scharfer Übergang zwischen der äusseren, zum Zeitpunkt des Rührens bereits erstarrten Zone und der innenliegenden globulitischen Zone zu sehen. Dieser scharfe Übergang ist optisch an dem gewalzten Produkt sichtbar, deshalb unerwünscht und verschlechtert die Qualität. Im weiteren können auch bei Giessende Schwierigkeiten deshalb auftreten, weil die beabsichtigte Erstarrung des sich im Badspiegelbereich befindlichen Metalles gestört wird, weil die dünne gebildete Schale am Strangende infolge der Strömung von, durch die starke Rührbewegung herangefördertem heissem Stahl, aufschmilzt. Dies erhöht beim nachfolgenden Abziehen des Stranges die Gefahr eines Durchbruches.

Zur Erzielung einer bestimmten Erstarrungsstruktur in konstanter und reproduzierbarer Weise ist es bekannt (DE-A-24 24 610) die magnetische Feldstärke in Abhängigkeit von der Ausziehgeschwindigkeit derart zu regeln, dass bei einem Anstieg der Giessgeschwindigkeit die Feldstärke gesenkt wird. Diese Lehre führt jedoch nicht zur Erfindung.

Es ist daher Aufgabe der Erfindung, das Ausbringen an Stahl beim Stranggiessen zu verbessern, wobei jedoch die erwähnten Nachteile, insbesondere das « Überrühren des Stranges, vermieden werden sollten um die Qualität des Gussproduktes zu erhöhen.

Diese Aufgabe wird dadurch gelöst, dass die elektromagnetischen Kräfte proportional oder stufenweise nach der Grössenordnung der Ausziehgeschwindigkeit erhöht bzw. gesenkt werden.

Dadurch wird sichergestellt, dass bei Änderung der Ausziehgeschwindigkeit, z. B. bei Gussende, ein erhöhtes Ausbringen erzielt werden kann, ohne dass es zu dem unerwünschten scharfen Übergang zwischen äusserer und globulitischer Zone kommt.

Eine vorteilhafte Lösung zur Veränderung der die Badbewegung verursachenden elektromagnetischen Kräfte wird durch die Steuerung der Rührerleistung bewirkt. Eine andere Lösung könnte z. B. durch Veränderung des Rührerabstandes vom Strang bestehen.

Die Rührerleistung kann durch Änderung des Stromes und/oder der Spannung im Rührer verändert werden.

Bei Verwendung von asymmetrisch beaufschlagten Rührerspulen (E-OS 0 008 376) ist es vorteilhaft, die Rührerleistung über den Rührerstrom zu steuern, weil das Verhältnis der Asymmetrie der beiden Stromstärken einfach konstant zu regeln ist. Dies gewährleistet die Einhaltung einer optimalen vorgewählten Asymmetrie. Diese ergibt eine Turbulenz, die zur Vermeidung des Auftretens der sogenannten « weissen Linien notwendig ist.

Nachfolgend wird das erfindungsgemässe Verfahren anhand eines Beispiels näher beschrieben :
In einer Stranggiessanlage zum Giessen einer Stahlbramme mit der Querschnittsabmessung von 2100 x 225 ist unterhalb der Kokille im Abstand von 4 m ein quer zum Strang wirkender Rührer installiert. Beim Start des Giessvorganges wird über angetriebene Rollen eines Ausziehaggregates die Ausziehgeschwindigkeit auf 0,8 m/min hochgefahren. Sobald der Anfahrstrangkopf, der die Verbindung zum Warmstrang bildet, die Höhe des Rührers passiert, wird dieser eingeschaltet. Dabei wird die elektromagnetischen Kräfte verursachende Rührerleistung durch Einstellung der Stärke des die Spulenwindungen durchfliessenden Stromes auf das gewünschte Mass geregelt. Die bis in den Badspiegelbereich in der Kokille reichende Rührströmung des Stahles wird durch ein elektromagnetisches Wanderfeld hervorgerufen. Zur Erzeugung dieses Wanderfeldes dient ein Zweiphasiger, elektromagnetischer Rührer. Dabei beträgt der Erregerstrom für die eine Phase 800 Amp. und für die andere Phase 1 000 Amp., d. h. die Phasen des elektromagnetischen Rührers sind asymmetrisch. Die Phasen können auch symmetrisch gespeist sein. Beide Phasen sind mit einer Spannung von etwa 200 V und einer Frequenz von 2 Hz beaufschlagt. Während des nun laufenden Giessbetriebes bei konstanter Ausziehgeschwindigkeit wird auch die Rührerleistung, z. B. nach der Grösse der Ausziehgeschwindigkeit, proportional zu dieser geregelt. Es ist auch eine stufenweise Anpassung der Rührerleistung an die sich ändernde Grösse der Giessgeschwindigkeit möglich. Bei Gussende, nach einer Giesszeit von etwa einer Stunde, wird die geleerte Pfanne weggeschwenkt und, nach Leerung des Zwischenbehälters, wird die Ausziehgeschwindigkeit bis auf Null reduziert. Proportional dazu wird auch die Rührerleistung durch Verstellen der Sollwertgeber an den beiden, die Erregerströme liefernden Speisegeräten auf Null reduziert. Bei der erfindungsgemässen Regelung der Rührerleistung werden die beiden Erregerströme derart geregelt, dass ihr Verhältnis zueinander konstant bleibt.

Innerhalb von etwa zwei Minuten wird der stehende Strang zugemacht, d. h. nach Entfernung von Schlackenresten durch Aufspritzen von Wasser ein Deckel aus erstarrtem Stahl erzeugt. Hernach wird die Bramme unter Anhebung der Ausziehgeschwindigkeit und proportional dazu auch der Rührerleistung ausgefahren.

Da durch die oben erwähnte Reduktion der Rührerleistung keine Bewegung des Metalles im Badspiegelbereich auftrat, wurde die Bildung dieser dünnen Schale am Strangende nicht gestört und Schlackenteilchen wurden nicht in das Innere des Stranges mitgerissen. Dies bringt eine Erhöhung des Reinheitsgrades im letzten Teil des Stranges.

Durch die Vermeidung des Überrührens treten auch nicht mehr die unerwünschten scharfen Übergänge zwischen der zuerst erstarrten äusseren Strangschale und der inneren globulitischen Zone auf. Beim Wiederanfahren des Stranges und dem erneuten Anheben der Rührerleistung gemäss der Grösse der Ausziehgeschwindigkeit wird im Stranginneren eine genügend starke Rührströmung erzeugt, die das Ausbilden von langgestreckten Schwindungshohlräumen vermeidet. Dies ergibt ein erhöhtes Ausbringen und bessere Qualität des Produktes.

Eine besonders einfache Regelung im Rahmen der Erfindung kann darin bestehen, dass beim Unterschreiten einer vorgewählten Ausziehgeschwindigkeit um, z. B. 80 %, der Rührer abgestellt wird. Bei einer nachfolgenden Überschreitung der obigen Grenze der Ausziehgeschwindigkeit erfolgt ein Wiedereinschalten des Rührers. Diese sogenannte Ein-Punkt-Regelung erfordert einen nur geringen apparativen Aufwand. Wird bei einem Sequenzguss Stahl unterschiedlicher Zusammensetzung aus mehreren Pfannen hintereinander abgegossen, so werden üblicherweise in der Kokille Trennplatten zwischen dem Stahl der verschiedenen Chargen eingelegt, um ein langes Übergangsstück zu vermeiden. Dies erfordert eine Verminderung der Ausziehgeschwindigkeit. Auch in diesem Fall wird die Rührerleistung entsprechend verändert, so dass weder eine Störung der notwendigen Arbeiten im Badspiegelbereich noch ein örtliches Überrühren auftritt.

## Patentansprüche

1. Verfahren zum Stranggiessen von Stahl, insbesondere von Brammen, wobei der flüssige Kern im Bereich der Kokille durch Einwirkung von elektromagnetischen Kräften gerührt wird, dadurch gekennzeichnet, dass die elektromagnetischen Kräfte proportional oder stufenweise nach der Grössenordnung der Ausziehgeschwindigkeit erhöht bzw. gesenkt werden.

2. Verfahren nach Anspruch 1, dadurch gekennzeichnet, dass die Veränderung der elektromagnetischen Kräfte durch Steuerung der Rührerleistung bewirkt wird.

3. Verfahren nach Anspruch 2, dadurch gekennzeichnet, dass die Rührerleistung über den Erregerstrom verändert wird.

4. Verfahren nach Anspruch 3 bei Verwendung eines Rührers mit asymmetrischen Phasen, dadurch gekennzeichnet, dass das Verhältnis der Erregerströme beider Phasen konstant geregelt wird.

## Claims

1. A method for the continuous casting of steel in particular of slabs, wherein the molten core is stirred in the zone of the mould by the effect of electromagnetic forces, characterized in that the electromagnetic forces are increased proportionally or in a stepwise manner according to the order of magnitude of the withdrawal speed.

2. A method according to Claim 1, characterized in that the change in the electromagnetic forces is achieved by regulating the capacity of the stirring means.

3. A method according to Claim 2, characterized in that the capacity of the stirring means is varied by way of the energizing current.

4. A method according to Claim 3, wherein use is made of a stirring means having asymmetrical phases, characterized in that the ratio of the ernergizing currents of the two phases is constantly regulated.

## Revendications

1. Procédé pour la coulée continue d'acier, en particulier de brames, où le coeur liquide de la barre coulée est agité par l'action de forces électromagnétiques dans la région de la lingotière, caractérisé par l'augmentation ou la diminution des forces électromagnétiques proportionnellement à la vitesse d'extraction ou par paliers selon l'ordre de grandeur de la vitesse d'extraction.

2. Procédé selon la revendication 1, caractérisé en ce que la variation des forces électromagnétiques est produite par le réglage de la puissance de l'agitateur.

3. Procédé selon la revendication 2, caractérisé en ce que la variation de la puissance de l'agitateur est produite par la variation de son courant électrique d'excitation.

4. Procédé selon la revendication 3 en cas d'utilisation d'un agitateur à phases asymétriques, caractérisé en ce que le réglage des deux phases s'effectue avec maintien du rapport des courants d'excitation à une valeur constante.
